# EUROPÄISCHE PATENTSCHRIFT

(11) **EP 0 673 051 B1**
(45) Veröffentlichungstag und Bekanntmachung des Hinweises auf die Patenterteilung: **13.08.1997**
(21) Anmeldenummer: 95103216.8
(22) Anmeldetag: 07.03.1995
(51) Int. Cl.: H01J 1/28

(54) **Vorratskathode**
Dispenser cathode
Cathode à réserve

(30) Priorität: 16.03.1994 DE 4408941
(43) Veröffentlichungstag der Anmeldung: 20.09.1995
(73) Patentinhaber: AEG Elektronische Röhren GmbH, 89077 Ulm (DE)
(72) Erfinder: Bossert, Frank, Dr. phil., D-89077 Ulm (DE); Hacker, Manfred, D-89171 Illerkirchberg (DE); Lotthammer, Rolf, Dr., D-89160 Dornstadt (DE)
(74) Vertreter: Weber, Gerhard

(56) Entgegenhaltungen:
- EP-A- 0 282 040
- EP-A- 0 299 126
- EP-A- 0 322 304
- DE-A- 4 114 856
- FR-A- 1 114 163
- US-A- 2 995 674
- US-A- 3 155 864

## Beschreibung

Die vorliegende Erfindung betrifft eine Vorratskathode nach dem Oberbegriff des Patentanspruches 1.

Vorratskathoden werden auch als Matrix-Kathoden oder Dispenser-Kathoden bezeichnet. Sie bestehen im allgemeinen aus einem Vorratskörper, der aus einem Metallpulver gepreßt oder gesintert ist und der mit dem eigentlichen Emissionsmaterial imprägniert ist. Als Metallpulver für den Vorratskörper kommen insbesondere Metalle wie Wolfram und Molybdän in Frage. Es ist auch bekannt, Mischungen solcher Metallpulver zu verwenden. Aus der DE-OS 20 48 224 ist es bekannt, den Vorratskörper in eine Höhlung einer Kathodenhülse einzupressen. Aus der DE-OS 41 14 856 ist es z.B. bekannt, den Vorratskörper schichtförmig aufzubauen. Die Imprägnierung des porösen Matrix-Körpers mit einem Emissionsmaterial, das z.B. aus BaO-CaO-Al₂O₃ besteht, kann durch Tränken, Einschmelzen oder dergleichen erfolgen.

Allgemein hat sich gezeigt, daß sogenannte Mischmetall-Kathoden (MM-Kathoden), d.h. also Kathoden, deren Vorratskörper aus einem Metallpulvergemisch gepreßt und gesintert sind, verbesserte Emissionseigenschaften und eine bessere Stromstabilität aufweisen. Die Vorratskörper von Mischmetall-Kathoden bestehen im allgemeinen aus Metallen einer ersten Gruppe wie Wolfram, Chrom oder Molybdän und Metallen einer zweiten Gruppe, wie Eisen (Fe), Kobalt (Co), Nickel (Ni), Ruthenium (Ru), Rhodium (Rh), Paladium (Pd), Rhenium (Re), Osmium (Os), Iridium (Ir), Platin (Pt).

Aus der DE-PS 30 17 429 ist weiterhin bekannt, Wolfram oder Wolframoxid dem Emissionsmaterial zuzusetzen.

In der US-A-2 995 674 ist eine Vorratskathode beschrieben, bei welcher ein poröser Wolfram-Sinterkörper mit einem Emissions material getränkt ist, das Bariumoxid und Chromoxid enthält.

Weiter ist bekannt, daß durch Zusatz von Scandium-Verbindungen im Kathodenkörper oder im Emissionsmaterial die Emissionsfähigkeit der Kathoden verbessert werden kann. Allerdings sind die Langzeit-Eigenschaften dieser sogenannten "Scandat-Kathoden" bisher noch nicht befriedigend.

Der vorliegenden Erfindung liegt daher die Aufgabe zugrunde, eine Vorratskathode der eingangs genannten Art insbesondere hinsichtlich der Elektronenemission ( hoher Stromdichte) bei langer Lebensdauer zu verbessern.

Diese Aufgabe wird durch die im Kennzeichen des Patentanspruches 1 angegebenen Merkmale gelöst.

Bei Versuchen mit verschiedenen Zusätzen hat sich gezeigt, daß mit einer Beimischung von Cr₂O₃-Pulver insbesondere zum Mischmetall-Pulver Kathoden mit merklich verbesserten Emissionseigenschaften erhalten werden können. Insbesondere bei Vorratskathoden mit einem Vorratskörper in Schichtaufbau wie z.B. in der DE 41 14 856 A1 beschrieben, konnten bei gleicher Kathodentemperatur eine gegenüber einer Kathode ohne Chromoxid- Zusatz etwa doppelt so große Stromdichten erreicht werden, die sich auch nach längerer Betriebszeit kaum änderten. Entsprechend ist die Austrittsarbeit ( für 1000°C) bei Kathoden mit z.B. 10% Cr₂O₃-Zusatz zu einem W/Os-Pulver um etwa 0,1 eV niedriger als bei den Kathoden ohne Zusatz.

Anhand der Figuren wird die Erfindung nachfolgend näher erklärt.
- FIG. 1: zeigt schematisch einen Querschnitt durch eine Vorratskathode dessen Kathodenkörper auch aus zwei oder drei übereinanderliegenden Schichten bestehen kann.
- FIG. 2: zeigt eine Kurve der Austrittsarbeit in Abhängigkeit von der Kathodentemperatur für eine Mischmetallkathode (W/Os) mit und ohne Chromoxid- Zusatz (vor Lebensdauer-Betrieb).
- FIG. 3: zeigt eine Kurve der Austrittsarbeit bei 1000°C in Abhängigkeit von der Betriebszeit bei erhöhter Kathodentemperatur (1100°C) für Mischmetallkathoden (W/Os) mit und ohne Chromoxid- Zusatz.
- FIG. 4: zeigt eine Kurve des Sättigungsstroms für 35 kV/cm in Abhängigkeit von der Betriebszeit für Mischmetallkathoden (W/Os) mit und ohne Chromoxid- Zusatz.
- FIG. 5: zeigt schematisch einen Querschnitt durch einen Kathodenkörper mit zwei Schichten und dessen Herstellung aus einem dreischichtigen Sinterkörper.

FIG. 1 zeigt schematisch den Aufbau einer Vorratskathode mit einer Emissionsfläche 6. Der Kathodenkörper 1 der auch aus zwei oder drei Schichten bestehen kann, wird z.B. durch Pressen einer Pulvermischung (z.B. W + Os + Cr₂O₃) in den Kathodenhalter 2 (z.B. aus Molybdän) hergestellt. Nach dem Sintern erfolgt das Füllen mit dem Emissionsmaterial (z.B. BaO + CaO + Al₂O₃) z.B. durch Tränken.

Der Heizer 3 wird z.B. mit Al₂O₃ 4 in einen Topf 5 aus Molybdän eingebettet, der an dem Kathodenhalter 2 befestigt ist.

FIG. 2 zeigt die Elektronen-Austrittsarbeit (eΦ/eV), deren Wert aus (bei 1000°C gemessenen) Strom-Spannungs-Kennlinien nach bekannten Verfahren ermittelt wurde, in Abhängigkeit von der Kathoden-Temperatur (T in °C).

Bei neu hergestellten Kathoden (sehr kurze Betriebszeit) ist die Austrittsarbeit für Kathoden mit Cr₂O₃-Zusatz bei tiefen Temperaturen etwa 0,1 eV niedriger als für Kathoden ohne Zusatz, bei hohen Temperaturen noch etwa 0,05 eV.

FIG. 3 zeigt die Änderung der Austrittsarbeit (eΦ/eV) (für 1000°C) während des Betriebs mit (zur Beschleunigung der Alterung) erhöhter Temperatur (1100°C) über der Betriebszeit in Stunden (h). Die Austrittsarbeit für Kathoden mit Cr₂O₃-Zusatz fällt am Anfang des Betriebs noch etwas ab und bleibt während der Beobachtungszeit (fast 10 000 Stunden) praktisch konstant. Die Austrittsarbeit für Kathoden ohne Zusatz steigt an, sodaß nach 1000 Stunden ihr Wert etwa 0,1 eV höher liegt als bei Kathoden mit Cr₂O₃.

FIG. 4 zeigt als Beispiel für die Größe des erreichbaren Stroms die zeitliche Änderung des Sättigungsstroms (Stromdichte j in A/cm²) bei einer Feldstärke von 35 kV/cm über der Betriebszeit t(h). Entsprechend zur Austrittsarbeit (FIG. 3) verhält sich der Sättigungsstrom; er ändert sich für Kathoden mit Cr₂O₃-Zusatz weniger als für solche ohne Zusatz. Nach längerer Betriebszeit (im Beispiel fast 10000 Stunden bei 1100°C) ist der Sättigungs-Strom für Kathoden mit Cr₂O₃-Zusatz noch etwa doppelt so groß wie der Strom bei Kathoden ohne Zusatz. (Bei tiefer Temperatur zeigen beide Typen praktisch keinen Abfall).

Bei einem vorteilhaften Ausführungsbeispiel wird der Chromoxidzusatz dem Sinterkörper des Kathodenkörpers zugesetzt. Dies geschieht zweckmäßig in der Weise, daß dem oder den Pulvern der Metalle der ersten Gruppe und der zweiten Gruppe pulverförmiges Chromoxid (Cr₂O₃) zugemischt wird, diese Mischung dann gepreßt und dann zu einem porösen Sinterkörper gesintert wird. Der Chromoxidanteil der Pulvermischung beträgt 1-20 Gew.%, vorzugsweise 7-14 Gew.%, insbesondere etwa 10 Gew.%. Bevorzugt bestehen die anderen Pulveranteile aus Wolfram und Osmium, wobei der Wolframanteil zweckmäßig nicht kleiner sein soll, als der Osmiumanteil. Gegebenenfalls kann auf das Metall der zweiten Gruppe, also z.B. Osmium, ganz verzichtet werden.

Der erfindungsgemäße Chromoxidzusatz ist besonders vorteilhaft bei einer Vorratskathode anzuwenden, deren Vorratskörper aus mehreren übereinanderliegenden und zusammengesinterten Sinterschichten besteht, wie sie z.B. in der DE-OS 41 14 856 A1 beschrieben ist. Der dort beschriebene Schichtsinterling besteht mindestens aus zwei Schichten, die aus im wesentlichen gleichen Materialien bestehen. Der gewichtsprozentuale Anteil der Materialien ist jedoch in wenigstens zwei aneinandergrenzenden Schichten unterschiedlich und zwar in der Weise, daß in der einen Schicht der Anteil des Metalles der ersten Gruppe größer ist als der Anteil des Metalles der zweiten Gruppe und in der anderen Schicht der Anteil des Metalles der zweiten Gruppe größer ist als der Anteil des Metalles der ersten Gruppe. Auch bei einem solchen Kathodenkörper mit geschichtetem Sinterling soll zumindest in der die Emissionsoberfläche 6 aufweisenden Schicht Chromoxid vorhanden sein, wobei das Chromoxid im Sinterling enthalten ist.

Vorzugsweise wird eine solche Vorratskathode mit einem mehrschichtigen Kathodenkörper unter Anwendung eines aus der DE-OS 4 114 856 bekannten Verfahrens hergestellt, bei welchem der Sinterkörper mit einer zusätzlichen Schicht hergestellt wird und diese zusätzliche Schicht nach dem Sintern wieder entfernt wird.

FIG. 5 zeigt in der rechten Hälfte einen Querschnitt durch einen Sinterkörper mit einer ersten Schicht 11, einer zweiten Schicht 12 und einer dritten Schicht 13 in einem Kathodenhalter 2. Die erste Schicht ist im wesentlichen aus einem Metallpulvergemisch von mehr als 50 Gew.%, vorzugsweise mehr als 70 Gew.% Wolfram und Rest Osmium hergestellt. Die dritte Schicht 13 ist vorzugsweise genauso zusammengesetzt wie die erste Schicht. Die zweite Schicht 12 ist hergestellt aus einem Gemisch von Wolfram-Metallpulver, Osmium-Metallpulver und ca. 10 Gew.% Chromoxid-Pulver, wobei der Gehalt von Osmium höher ist als in den Schichten 11 und 13 und vorzugsweise mehr als 50 Gew.% beträgt. Die verschiedenen Pulvermischungen werden nacheinander in den Kathodenhalter eingefüllt, unter hohem Druck gepreßt und gemeinsam gesintert.

Die dritte Schicht 13 und ein Teil der zweiten Schicht 12 bis zu der unterbrochenen Linie werden nach dem Sintern entfernt, z.B. durch Schleifen, so daß ein in der linken Hälfte der Fig. 5 skizzierter zweischichtiger Kathodenkörper mit der die freiliegende Oberfläche der zweiten Schicht bildenden Emissionsoberfläche 6 entsteht. Die Füllung (Imprägnierung) der Metall-Matrix mit dem Emissionsmaterial erfolgt vorzugsweise vor dem Entfernen der dritten und des Teils der zweiten Schicht.

## Patentansprüche

1. Vorratskathode mit einem Vorratskörper, der einen porösen Sinterkörper aufweist, der mindestens ein Metall einer ersten Gruppe wie W, Mo, Cr und/oder einer zweiten Gruppe wie Fe, Co, Ni, Ru, Rh, Pd, Re, Os, Ir, Pt enthält, der mit einem Emissionsmaterial imprägniert ist und dem Chromoxid zugesetzt ist, dadurch gekennzeichnet, daß das Chromoxid dem Vorratskörper als Bestandteil des porösen Sinterkörpers zugesetzt ist.

2. Vorratskathode nach Anspruch 1, dadurch gekennzeichnet, daß der Sinterkörper im wesentlichen aus einer gesinterten Pulvermischung aus Wolfram, Osmium und Chromoxid besteht.

3. Vorratskathode nach Anspruch 2, dadurch gekennzeichnet, daß der Wolframanteil gleich oder größer ist als der Osmiumanteil.

4. Vorratskathode nach einem der Ansprüche 1 - 3, dadurch gekennzeichnet, daß 1-20 Gew.%, vorzugsweise 7-14 Gew.%, insbesondere etwa 10 Gew.% Chromoxid zugesetzt sind.

5. Vorratskathode nach einem der Ansprüche 1 bis 4, dadurch gekennzeichnet, daß der Sinterkörper aus wenigstens zwei übereinanderliegenden zusammengesinterten Schichten besteht, die aus gleichen Materialien bestehen jedoch bezüglich der gewichtsprozentualen Zusammensetzung unterschiedlich sind, und von denen die obenliegende Schicht die Emissionsoberfläche enthält.

6. Vorratskathode nach Anspruch 5, dadurch gekennzeichnet, daß der Anteil des Metalls der ersten Gruppe, insbesondere des Wolframs, in der die Emissionsoberfläche enthaltenden Schicht kleiner ist als der Anteil des Metalls der zweiten Gruppe, insbesondere des Osmiums.

7. Vorratskathode nach einem der vorhergehenden Ansprüche, dadurch gekennzeichnet, daß das Emissionsmaterial mindestens zwei Erdalkalimetalloxide wie Ca0, Ba0 und mindestens ein Oxid eines Metalls der Gruppe IIIa oder IIIb des periodischen Systems wie z.B. Al₂O₃ enthält.

## Claims

1. Dispenser cathode with a dispenser body which comprises a porous sintered body which contains at least one metal of a first group such as W, Mo and Cr and/or a second group such as Fe, Co, Ni, Ru, Rh, Pd, Re, Os, Ir and Pt, is impregnated by an emissive material and to which chromium oxide is added, characterised thereby, that the chromium oxide is added to the dispenser body as component of the porous sintered body.

2. Dispenser cathode according to claim 1, characterised thereby, that the sintered body consists substantially of a sintered powder mixture of tungsten, osmium and chromium oxide.

3. Dispenser cathode according to claim 2, characterised thereby, that the proportion of tungsten is equal to or greater than the proportion of osmium.

4. Dispenser cathode according to one of the claims 1 to 3, characterised thereby, that 1 to 20% by weight, preferably 7 to 14% by weight and in particular about 10% by weight of the chromium oxide is added.

5. Dispenser cathode according to one of the claims 1 to 4, characterised thereby, that the sintered body consists of at least two layers which lie one above the other, are sintered together and consist of like materials, however differ in the composition in per cent by weight and of which the top layer contains the emissive surface.

6. Dispenser cathode according to claim 5, characterised thereby, that the proportion of the metal of the first group, in particular of the tungsten, in the layer containing the emissive surface is less than the proportion of the metal of the second group, in particular of the osmium.

7. Dispenser cathode according to one of the preceding claims, characterised thereby, that the emissive material contains at least two alkaline-earth metal oxides such as CaO, BaO and at least one oxide of a metal of the group IIIa or IIIb of the periodic system such as for example Al₂O₃.

## Revendications

1. Cathode à réservoir comportant un corps de réservoir qui présente un corps fritté poreux qui contient au moins un métal d'un premier groupe tel que W, Mo, Cr et/ou d'un deuxième groupe tel que Fe, Co, Ni, Ru, Rh, Pd, Re, Os, Ir, Pt, qui est imprégné d'un matériau d'émission et auquel est ajouté de l'oxyde de chrome, caractérisée en ce que l'oxyde de chrome est ajouté au corps de réservoir en tant que constituant du corps fritté poreux.

2. Cathode à réservoir selon la revendication 1, caractérisée en ce que le corps fritté consiste essentiellement en un mélange pulvérulent fritté de tungstène, d'osmium et d'oxyde de chrome.

3. Cathode à réservoir selon la revendication 2, caractérisée en ce que la proportion de tungstène est égale ou supérieure à la proportion d'osmium.

4. Cathode à réservoir selon l'une des revendications 1 à 3, caractérisée en ce que 1 à 20 % en masse, de préférence 7 à 14 % en masse, en particulier environ 10 % en masse, d'oxyde de chrome sont ajoutés.

5. Cathode à réservoir selon l'une des revendications 1 à 4, caractérisée en ce que le corps fritté consiste en au moins deux couches superposées frittées ensemble qui consistent en les mêmes matériaux, mais qui sont différentes en ce qui concerne la composition en pourcentage en masse, et parmi lesquelles la couche supérieure contient la surface d'émission.

6. Cathode à réservoir selon la revendication 5, caractérisée en ce que la proportion du métal du premier groupe, en particulier le tungstène, dans la couche contenant la surface d'émission est inférieure à la proportion du métal du deuxième groupe, en particulier l'osmium.

7. Cathode à réservoir selon l'une des revendications précédentes, caractérisée en ce que le matériau d'émission contient au moins deux oxydes de métaux alcalino-terreux tels que CaO, BaO et au moins un oxyde d'un métal du groupe IIIA ou IIIB du système périodique, comme par exemple Al₂O₃.
